# EUROPÄISCHE PATENTSCHRIFT

(11) **EP 0 369 282 B1**
(45) Veröffentlichungstag und Bekanntmachung des Hinweises auf die Patenterteilung: **14.06.1995**
(21) Anmeldenummer: 89120514.8
(22) Anmeldetag: 06.11.1989
(51) Int. Cl.: H01H 1/02

(54) **Niederspannungsschaltgeräte-Sinterkontaktwerkstoff der Energietechnik, insbesondere für Motorschütze**
Sintered contact material in low-tension switchgear, particularly for contactors
Matériau de contact fritté dans appareillages interrupteurs à basse tension de la technique de l'énergie, spécialement pour des contacteurs

(30) Priorität: 17.11.1988 DE 3838951
(43) Veröffentlichungstag der Anmeldung: 23.05.1990
(73) Patentinhaber: SIEMENS AKTIENGESELLSCHAFT, 80333 München (DE)
(72) Erfinder: Haufe, Wolfgang, D-8521 Hessdorf (DE); Rothkegel, Bernhard, verstorben (DE)

(56) Entgegenhaltungen:
- EP-A- 0 074 507
- EP-A- 0 164 664
- EP-A- 0 170 812
- EP-A- 0 182 386

## Beschreibung

Die Erfindung bezieht sich auf einen Niederspannungsschaltgeräte Sinterkontaktwerkstoff der Energietechnik, insbesondere für Motorschütze, mit Silber (Ag), Zinnoxid (SnO₂), Wismutoxid (Bi₂O₃) und Kupferoxid (CuO), hergestellt als Verbundpulverteilchen aus einem inneroxidierten Legierungspulver (IOLP) einer Silber-, Zinn-, Wismut-Kupfer-Ausgangslegierung, wobei das Zinnoxid in Massenanteilen von 4 bis 12 % vorhanden ist und das Verhältnis der Massenanteile von Zinnoxid zu Wismutoxid einerseits und von Zinnoxid zu Kupferoxid andererseits im inneroxidierten Legierungspulver jeweils zwischen 8:1 und 12:1 beträgt.

Für den Einsatz in Niederspannungsschaltgeräten der Energietechnik, beispielsweise in Motorschützen, aber auch in Leistungsschaltern haben sich Kontaktwerkstoffe aus Silber-Zinnoxid als besonders vorteilhaft erwiesen. Kontaktstücke aus Silber-Zinnoxid erreichen in Motorschützen eine hohe Lebensdauerschaltzahl, haben aber den Nachteil, daß sich bei Lichtbogeneinwirkung auf den Kontaktflächen thermisch sehr stabile Oxidschichten ausbilden, die zu einem erhöhten Kontaktwiderstand führen. Dadurch treten bei Dauerstromführung im Schaltgerät unzulässig hohe Übertemperaturen an den Schaltgliedern auf, die insbesondere zu Schäden an den Kunststoffteilen führen können.

In der DE-A-33 04 637 (≙ EP-A-0 182 386), der DE-A-34 21 758 (≙ EP-A-0 170 812) und der DE-A-34 21 759 (≙ EP-A-0 164 664) werden aus inneroxidierten Legierungspulvern hergestellte Sinterkontaktwerkstoffe der Konstitution AgSnO₂Bi₂O₃CuO beschrieben, die einerseits die heute gestellten Forderungen an die Lebensdauerschaltzahl und andererseits an das Einschaltvermögen erfüllen. Bei diesen Werkstoffen kann ein relativ hoher Wismutoxid-Anteil vorhanden sein, der entweder über das inneroxidierte Legierungspulver oder über eine seperate Zumischung des Wismutoxids zum inneroxidierten Legierungspulver eingebracht wird. Allerdings erreichen diese Werkstoffe hinsichtlich der Übertemperatur nur dann akzeptable Werte, wenn der Gesamtmassenanteil an Oxid auf 8 % bis 11 % begrenzt wird.

Aufgabe der Erfindung ist es, einen aus inneroxidiertem Legierungspulver hergestellten Werkstoff der Konstitution AgSnO₂Bi₂O₃CuO weiter zu verbessern. Insbesondere soll die Übertemperatur möglichst niedrig sein, wobei die übrigen Eigenschaften in einem optimalen Verhältnis zueinander belassen sind.

Die Aufgabe ist erfindungsgemäß bei einem Kontaktwerkstoff der eingangs genannten Art durch Zirkonoxid als weiteres Metalloxid, das dem inneroxidierten Legierungspulver zugemischt ist, gelöst. Der Massenanteil des Zirkonoxids beträgt dabei zwischen 0,1 und 5 %. Gegebenenfalls kann neben dem Wismutoxid des inneroxidierten Legierungspulvers ein Anteil von Wismutoxid gemeinsam mit dem Zirkonoxid dem inneroxidierten Legierungspulver zugemischt sein. Dabei beträgt der Massenanteil an Zirkonoxid und gegebenenfalls Wismutoxid vorzugsweise zwischen 0,1 und 5 %, wobei der Gesamtgehalt der Oxide in Massenanteilen maximal 20 % beträgt.

Aus der EP-A-0 074 507 ist zwar bereits ein Werkstoff für elektrische Kontakte und ein Verfahren zu seiner Herstellung bekannt, der 1 bis 50 Vol.-% Glas enthält, das unter anderem auch 0 bis 10 Gew.-% Zirkonoxid enthalten kann. Der dort angegebene Werkstoff ist insbesondere für Schwachstromkontakte in einer wegen des geforderten ausreichenden Abriebwiderstandes offensichtlichen Ausbildung als Gleitkontakte vorgesehen. Er muß daher eine hohe elektrische Leitfähigkeit und Verschleißfähigkeit besitzen sowie auch korrosions- und oxidationsbeständig sein. Neben beispielsweise Silber als Edelmetall enthält der Werkstoff zumindest Bleioxid und/oder Zinkoxid sowie Siliziumoxid, dem weitere Oxide, wie Boroxid und Alkalioxide sowie gegebenenfalls auch Aluminiumoxid, Zirkonoxid, Titanoxid und/oder Zinnoxid fakultativ hinzugefügt werden können. Ein Einfluß letzterer Oxide auf das Schaltverhalten ist aber nicht erkennbar. Demgegenüber ist beim Anmeldungsgegenstand ausschließlich Zirkonoxid Zusatz zu einem durch inneroxidierte Legierungspulver hergestellten Werkstoff der Konstitution AgSnO₂Bi₂O₃CuO.

Zur Herstellung des erfindungsgemäßen Werkstoffes wird einem inneroxidierten Legierungspulver vorgegebener Zusammensetzung Zirkonoxidpulver und gegebenenfalls zur Sinterung mit flüssiger Phase zusätzlich Wismutoxidpulver hinzugemischt, wobei beim Naßmischen des inneroxidierten Legierungspulvers mit dem Pulver der Zusatzoxide organische Lösungsmittel, insbesondere Propanol, verwendet werden.

Im Rahmen der Erfindung ergab es sich überraschenderweise, daß speziell durch den Zusatz von mindestens Zirkonoxidpulver zu einem inneroxidierten Legierungspulver aus AgSnO₂Bi₂O₃CuO gegenüber dem Stand der Technik, insbesondere bei Gesamtmassenanteilen an Oxid von etwa 12 %, niedrigere Übertemperaturen und vergleichbare oder höhere Lebensdauerschaltzahlen erzielt werden.

Weitere Einzelheiten und Vorteile der Erfindung ergeben sich aus der nachfolgenden Beschreibung des Verfahrens zur Herstellung von Kontaktstücken aus dem neuen Werkstoff, wobei weiterhin auf eine Tabelle mit Einzelbeispielen für unterschiedliche Werkstoffzusammensetzungen Bezug genommen wird.

In der Tabelle sind Meßwerte für die Lebensdauerschaltzahl und für die Übertemperatur angegeben. Die Lebensdauerschaltzahl korrespondiert dabei bekanntermaßen mit dem Volumenabbrand des Kontaktwerkstoffes und die Übertemperatur mit dem Kontaktwiderstand. Es sind vier Beispiele des Standes der Technik und vier Ausführungsbeispiele der Erfindung gegenübergestellt.

Zur Herstellung der inneroxidierten Legierungspulver für die in der Tabelle angegebenen Beispiele werden Legierungen aus AgSnBiCu bei einer Temperatur von etwa 1323 K (1050°C) erschmolzen. Durch Zerstäuben der Schmelze mit Wasser in einer Druckverdüsungsanlage werden daraus gleich zusammengesetzte Legierungspulver erhalten. Nach dem Trocknen werden die Pulver auf < 300 »m abgesiebt. Dieser Anteil wird in sauerstoffhaltiger Atmosphäre bei Temperaturen zwischen 773 K (500°C) und 873 K (600°C) quantitativ inneroxidiert, wonach AgSnO₂Bi₂O₃CuO-Pulver folgender Zusammensetzung in Massenanteilen in Prozent erhalten werden:

Den angegebenen AgSnO₂Bi₂O₃CuO-Pulvern wurden die Pulver von Zirkonoxid und gegebenenfalls zusätzlich Wismutoxid durch Naßmischen in einer Rührwerkskugelmühle unter Verwendung von Propanol und Stahlkugeln zugesetzt. Nach dem Trocknen wurden die Stahlkugeln von der jeweiligen Pulvermischung durch Absieben getrennt. Die Ausgangspulver für die Kontaktstückherstellung der in der Tabelle angegebenen Werkstoffbeispiele waren wie folgt zusammengesetzt:

(IOLP ≙ inneroxidiertes Legierungspulver; PM ≙ Pulvermischung)

Bei dieser Aufstellung bildet das inneroxidierte Legierungspulver die Basis mit 100 Massenanteilen in Prozent, zu dem die Zusatzoxide in Massenanteilen bezogen auf 100 % hinzugemischt werden. Bei der Herstellung der Kontaktstücke wird das erzeugte Ausgangspulvergemisch mit einem Preßdruck von z.B. 600 MPa verdichtet. Die erhaltenen Preßkörper werden bei einer Temperatur zwischen 1123 K (850°C) und 1148 K (875°C) über 2 h an Luft gesintert. Zur Erzielung einer kleinen Restporosität werden die gesinterten Kontaktstücke bei einer Temperatur von 923 K (650°C) und einem Druck von z.B. 1000 MPa warm nachgepreßt. Eine weitere Verdichtung und Verfestigung wird durch eine zweite Sinterung bei einer Temperatur zwischen 1123 K (850°C) und 1148 K (875°C) während 2 h erreicht.

Anschließend erfolgt als letzter Herstellschritt ein Kaltkalibrieren zur Endform bei einem Druck von z.B. 1000 MPa.

Zur Verwendung als Kontaktstücke in Niederspannungsschaltgeräten der Energietechnik werden zweckmäßigerweise Zweischichten-Fertigformteile mit einer lötfähigen Reinsilberschicht gefertigt. Diese Formteile können unmittelbar auf die Kontaktträger beispielsweise von Motorschützen aufgelötet werden.

Mit nach obiger Vorschrift hergestellten Kontaktstücken wurden Lebensdauer- und Erwärmungsprüfungen in Motorschützen durchgeführt. Es wurden Siemens-Schütze mit einem AC-3-Nennbetriebsstrom von 250 A verwendet. Wesentliche Kenngrößen sind dabei die Lebensdauerschaltzahl bei 4-fachem AC-3-Nennbetriebsstrom (4 x Iₑ _{AC-3}=1000 A) und die maximale Übertemperatur der Anschlußschienen des Schaltgerätes bei Dauerführung des AC-1-Nennbetriebsstromes von I_{eAC-1}=300 A. Die Messungen der Übertemperatur wurden während der Lebensdauerprüfung bis zu einer Schaltzahl von 5.10⁴ durchgeführt. Die zugehörigen Meßwerte sind in der Tabelle angegeben.

Die vier Vergleichswerkstoffe des oben abgehandelten Standes der Technik, die durch Sinterung von inneroxidierten Legierungspulven hergestellt wurden, sind eingangs aufgelistet. Deren Meßwerte zeigen, daß bezüglich der Übertemperatur die Werkstoffe der Konstitution AgSnO₂Bi₂O₃CuO und AgSnO₂Bi₂O₃CuO+ Bi₂O₃ Werte unterhalb von 80 K nicht erreichen, was in der Praxis in manchen Fällen als unbefriedigend angesehen wird.

Hier ergeben nun die neuen Werkstoffe, die durch Sinterung eines inneroxidierten Legierungspulvers bekannter Zusammensetzung unter Zumischung von Zirkonoxidpulver und gegebenenfalls Wismutoxidpulver hergestellt wurden, insbesondere bei einem Gesamtmassenanteil von etwa 12 % Oxid, die geforderte Verbesserung des Übertemperaturverhaltens. Es wurden Werte von 70 K bis 80 K gemessen, wobei die Lebensdauerschaltzahl auf dem gleichen hohen Niveau des Standes der Technik bleibt. Damit ist das Eigenschaftspektrum insgesamt verbessert, wobei sich in jedem Fall eine Silbereinsparung ergibt.

## Patentansprüche

1. Niederspannungsschaltgeräte Sinterkontaktwerkstoff der Energietechnik, insbesondere für ein Motorschütz, mit Silber (Ag), Zinnoxid (SnO₂), Wismutoxid (Bi₂O₃) und Kupferoxid (CuO), hergestellt aus einem inneroxidierten Legierungspulver (IOLP) einer Silber-Zinn-Wismut-Kupfer-Ausgangslegierung, wobei das Zinnoxid in Massenanteilen von 4 bis 12 % enthalten ist und das Verhältnis der Massenanteile in Prozent von Zinnoxid zu Wismutoxid und Kupferoxid im inneroxidierten Legierungspulver zwischen 8:1 und 12:1 beträgt, **gekennzeichnet** durch Zirkonoxid als weiteres Metalloxid, das dem inneroxidierten Legierungspulver zugemischt ist.

2. Kontaktwerkstoff nach Anspruch 1, **dadurch** **gekennzeichnet**, daß der Massenanteil an Zirkonoxid zwischen 0,1 und 5 % beträgt.

3. Kontaktwerkstoff nach Anspruch 2, **dadurch** **gekennzeichnet**, daß der Massenanteil an Zirkonoxid zwischen 0,5 und 4 % beträgt.

4. Kontaktwerkstoff nach Anspruch 3, **dadurch** **gekennzeichnet**, daß der Massenanteil an Zirkonoxid zwischen 0,5 und 3 % beträgt.

5. Kontaktwerkstoff nach Anspruch 4, **dadurch** **gekennzeichnet**, daß der Massenanteil an Zirkonoxid zwischen 0,5 und 2 % beträgt.

6. Kontaktwerkstoff nach Anspruch 1 oder einem der Ansprüche 2 bis 5, **gekennzeichnet** durch einen Anteil an Wismutoxid, der neben dem Wismutoxid des inneroxidierten Legierungspulvers gemeinsam mit dem Zirkonoxid dem inneroxidierten Legierungspulver zugemischt ist.

7. Kontaktwerkstoff nach Anspruch 6, **dadurch** **gekennzeichnet**, daß der Massenanteil an Wismutoxid zwischen 0,1 und 5 % beträgt.

8. Kontaktwerkstoff nach Anspruch 7, **dadurch** **gekennzeichnet**, daß der Massenanteil an Wismutoxid zwischen 0,5 und 4 % beträgt.

9. Kontaktwerkstoff nach Anspruch 8, **dadurch** **gekennzeichnet**, daß der Massenanteil an Wismutoxid zwischen 0,5 und 3 % beträgt.

10. Kontaktwerkstoff nach einem der vorhergehenden Ansprüche, **dadurch gekennzeichnet**, daß der Werkstoff in M Massenanteilen maximal 20 % Oxide enthält.

11. Kontaktwerkstoff nach Anspruch 10, **dadurch** **gekennzeichnet,** daß der Massenanteil aller Oxide bei etwa 12 % liegt.

## Claims

1. Sintered contact material for low-voltage switchgear of power engineering, in particular for a motor contactor, with silver (Ag), tin oxide (SnO₂), bismuth oxide (Bi₂O₃) and copper oxide (CuO), manufactured from an intraoxidized alloy powder (IOAP) of a silver-tin-bismuth-copper primary alloy, whereby the tin oxide is contained in mass fractions of 4 to 12% and the ratio of the mass fractions in percentage of tin oxide to bismuth oxide and copper oxide in the intraoxidized alloy powder amounts to between 8:1 and 12:1, characterized by zirconium oxide as further metal oxide which is mixed with the intraoxidized alloy powder.

2. Contact material according to claim 1, characterized in that the mass fraction of zirconium oxide amounts to between 0.1 and 5%.

3. Contact material according to claim 2, characterized in that the mass fraction of zirconium oxide amounts to between 0.5 and 4%.

4. Contact material according to claim 3, characterized in that the mass fraction of zirconium oxide amounts to between 0.5 and 3%.

5. Contact material according to claim 4, characterized in that the mass fraction of zirconium oxide amounts to between 0.5 and 2%.

6. Contact material according to claim 1 or one of claims 2 to 5, characterized by a portion of bismuth oxide which, in addition to the bismuth oxide of the intraoxidized alloy powder, together with the zirconium oxide is mixed with the intraoxidized alloy powder.

7. Contact material according to claim 6, characterized in that the mass fraction of bismuth oxide amounts to between 0.1 and 5%.

8. Contact material according to claim 7, characterized in that the mass fraction of bismuth oxide amounts to between 0.5 and 4%.

9. Contact material according to claim 8, characterized in that the mass fraction of bismuth oxide amounts to between 0.5 and 3%.

10. Contact material according to one of the preceding claims, characterized in that the material in mass fractions contains a maximum of 20% oxides.

11. Contact material according to claim 10, characterized in that the mass fraction of all oxides lies at approximately 12%.

## Revendications

1. Matériau fritté pour contact de disjoncteurs basse tension de la technique de transmission d'énergie, notamment pour un contacteur de moteur, contenant de l'argent (Ag), de l'oxyde d'étain (SnO₂), de l'oxyde de bismuth (Bi₂O₃) et de l'oxyde de cuivre (CuO), fabriqué à partir d'une poudre d'alliage oxydée intérieurement (IOLP) d'un alliage de départ argent-étain-bismuth-cuivre, l'oxyde d'étain étant présent en une quantité de 4 à 12 % en masse, et le rapport des pourcentages en masse de l'oxyde d'étain à l'oxyde de bismuth et à l'oxyde de cuivre dans la poudre d'alliage oxydée intérieurement est compris entre 8:1 et 12:1, caractérisé par de l'oxyde de zirconium en tant qu'oxyde métallique supplémentaire, qui est mélangé à la poudre d'alliage oxydée intérieurement.

2. Matériau pour contact suivant la revendication 1, caractérisé par le fait que le pourcentage en masse de l'oxyde de zirconium est compris entre 0,1 à 5 %.

3. Matériau pour contact suivant la revendication 2, caractérisé par le fait que le pourcentage en masse de l'oxyde de zirconium est compris entre 0,5 et 4 %.

4. Matériau pour contact suivant la revendication 3, caractérisé par le fait que le pourcentage en masse de l'oxyde de zirconium est compris entre 0,5 et 3 %.

5. Matériau pour contact suivant la revendication 4, caractérisé par le fait que le pourcentage en masse d'oxyde de zirconium est compris entre 0,5 et 2 %.

6. Matériau pour contact suivant la revendication 1 ou l'une des revendications 2 à 5, caractérisé par une partie en oxyde de bismuth, qui est mélangée, en plus de l'oxyde de bismuth de la poudre d'alliage oxydée intérieurement, conjointement à l'oxyde de zirconium de la poudre d'alliage oxydée intérieurement.

7. Matériau pour contact suivant la revendication 6, caractérisé par le fait que le pourcentage en masse de l'oxyde de bismuth est compris entre 0,1 et 5 %.

8. Matériau pour contact suivant la revendication 7, caractérisé par le fait que le pourcentage en masse d'oxyde de bismuth entre 0,5 et 4 %.

9. Matériau pour contact suivant la revendication 8, caractérisé par le fait que le pourcentage en masse d'oxyde de bismuth est compris entre 0,5 et 3 %.

10. Matériau pour contact suivant l'une des revendications précédentes, caractérisé par le fait que le matériau contient des pourcentages en masse d'oxydes, égaux au maximum à 20 %.

11. Matériau pour contact suivant la revendication 10, caractérisé par le fait que le pourcentage en masse de tous les oxydes est égal à environ 12 %.
